# FASCICULE DE BREVET EUROPEEN

(11) **EP 0 028 569 B1**
(45) Date de publication et mention de la délivrance du brevet: **13.02.1985**
(21) Numéro de dépôt: 80401549.3
(22) Date de dépôt: 31.10.1980
(51) Int. Cl.: C21C 7/072, C22B 9/05

(54) **Procédé de brassage d'un métal en fusion par injection de gaz**
Verfahren zum Spülen einer Metallschmelze durch Einblasen von Gas
Process for agitating a molten metal by injection of gases

(30) Priorité: 31.10.1979 CA 338904
(43) Date de publication de la demande: 13.05.1981
(73) Titulaire: CANADIAN LIQUID AIR LTD AIR LIQUIDE CANADA LTEE, Montreal (P.Q.) H3A 1H8 (CA)
(72) Inventeur: Savard, Guy, Westmount, Quebec (CA); Gum Hong Lee, Robert, Montreal, Quebec (CA)
(74) Mandataire: Bouton Neuvy, Liliane

## Description

La présente invention se rapporte au traitement de métaux en fusion par les procédés qui impliquent l'intervention d'un gaz. Elle vise plus particulièrement un procédé et un dispositif de brassage d'un métal en fusion, utilisables notamment pour l'homogénéisation ou le dégazage de l'acier ou d'autres métaux.

Avec le développement de la coulée continue d'acier et la demande pour de meilleures qualité d'aciers, l'utilisation de gaz inerte pour assurer l'agitation de l'acier en fusion va en augmentant. Le gaz inerte est employé pour homogénéiser l'acier fondu, dans sa composition chimique et en température, après son extraction du four d'affinage et avant sa coulée en lingots ou dans des appareils de coulée continue. Le brassage par un gaz dans la poche de coulée permet d'obtenir un acier dont les caractéristiques sont plus uniformes en tous points.

On connait plusiers procédés de brassage de l'acier en fusion. Dans un premier procédé, on assure l'agitation de l'acier en fusion, au moyen d'un lingot d'acier qui est descendu à l'aide d'un pont roulant, dans l'acier fondu contenu dans la poche. Le mouvement du pont provoque un déplacement du lingot et l'agitation "du métal. Ce procédé est peu pratique, il demande du temps et il n'est pas assez efficace.

On connait d'autres procédés qui font intervenir une agitation par injection de gaz et qui sont plus sûrs. Ils différent les uns des autres par la façon dont le gaz est introduit. Dans l'un de ces procédés, on utilise une quenouille constituée par une tige qui est creuse, de sorte qu'elle peut véhiculer du gaz. La quenouille comporte à son extrémité de petits orifices disposés radialement, permettant la sortie du gaz. Elle est protégée par un manchon réfractaire. En fonctionnement, le système de quenouille, au lieu d'être fixé à la poche, est attaché à une poutre horizontale surélevée fixe; la tige est placée la tête en bas et le gaz y est introduit par une entrée de gaz à la partie supérieure et il sort à la partie inférieure, à travers les orifices de tête. Une poche contenant du métal en fusion est amenée, par une grue, en position sous le système de quenouille et elle est soulevée de façon à ce que la quenouille soit immergée dans le métal fondu. Le gaz sortant de la tête de la quenouille barbotte à travers le métal fondu, produisant ainsi l'agitation désirée.

Ce procédé est utilisé industriellement. Toutefois, un tel dispositif à quenouille dure seulement de 5 à 10 opérations, après quoi il doit être remplacé. D'autre part, on ne peut être certain que tout le débit gazeux passe dans le métal en fusion, car les manchons réfractaires constituent un joint de mauvaise qualité contre la quenouille en acier, et, de ce fait, le gaz empreinte le chemin de moindre résistance entre la quenouille et les manchons réfractaires, plutôt que de passer dans le métal en fusion. Enfin, on ne peut s'assurer d'une agitation suffisante qu'en examinant la surface du métal fondu pour régler le débit de gaz jusqu'à ce que l'on observe le degré voulu d'agitation.

Dans un autre procédé connu, on utilise un réfractaire poreux pour introduire les gaz dans le métal en fusion. Ce procédé est mis en oeuvre industriellement. Il utilise une brique réfractaire ou un bouchon poreux ayant la propriété d'être perméable au gaz sous pression mais sensiblement imperméable au métal en fusion. Le bouchon poreux constitue une partie du garnissage interne de la poche, à un endroit où il est submergé lorsque la poche est remplie de métal fondu. Le gaz est introduit dans le métal fondu à travers le bouchon poreux et le degré désiré d'agitation est obtenu par action sur le débit de gaz. Dans des conditions locales défavorables, de tels bouchons poreux peuvent avoir une espérance de vie de 10 à 25 cycles, et dans le cas de la composition de la fonte en fusion, la durée de vie peut être de 50 à 200 cycles de chauffe.

Dans un autre procédé connu, mis en oeuvre dans quelques installations, on utilise un tube métallique, en acier, qui est noyé dans le revêtement réfractaire d'une poche de coulée, par exemple au fond ou près du fond. Ce tube traverse l'envéloppe extérieure en acier et le garnissage interne en matériau réfractaire et elle se termine au droit de la surface intérieure de ce dernier. L'introduction du gaz commence avant que le métal soit versé dans la poche et après obtention de l'agitation désirée, on arrête l'introduction de gaz. Le métal reflue alors dans le tube et se solidifie. D'une manière générale, le tube doit être remplacé après chaque cycle. Parfois, le tube peut être nettoyé après usage, par brochage au moyen d'une barre d'acier ou par forage et enlèvement du métal solidifié, et il peut être réutilisé tant qu'il ne devient pas trop court.

Un autre procédé à tube métallique connu est décrit dans le brevet américain n° 2.855.293. Selon ce procédé, on traite un bain de métal fondu par injection d'oxygène à haute pression, de 28.10⁵ à 70.10⁵ Pa, dans au moins un tube métallique qui traverse l'enveloppe extérieure et le garnissage réfractaire interne de la cuve contenant le bain de métal et qui se termine au droit de la surface interne du garnissage réfractaire. On introduit et on traite successivement différentes charges de métal en fusion dans la cuve.

Les procédés à réfractaire poreux et à tube métallique sont également appliqués pour l'introduction d'un gaz relativement non réactif dans le fond d'un bain de métal en fusion dans le domaine de l'aciére, dans certains convertisseurs à oxygène du type L.D. Dans les fours électriques, les fours à réverbère et appareils analogues, ces dispositifs de brassage par distribution de gaz peuvent également être utilisés pour agiter le métal en fusion.

La présente invention a pour objet un procédé de brassage par introduction de gaz sous pression dans un métal en fusion, qui ne nécessite pas d'intervention d'entretien entre des chauffes successives. Le procédé suivant l'invention peut être utilisé pour le brassage de métal en fusion, dans le but d'homogénéiser ce dernier, mais il peut également être employé pour chasser partiellement ou complètement un gaz particulier dissous dans le métal en fusion. Par ailleurs, si le gaz peut être un gaz inerte, jouant uniquement un rôle de brassage, il peut aussi s'agir d'un gaz réactif en présence du métal en fusion, par exemple un gaz réducteur ou un gaz oxydant, ou de tout autre gaz à introduire dans le métal fondu ou à mélanger avec celui-ci.

Suivant l'invention, les dimensions du tube métallique par lequel s'effectue l'injection du gaz sont choisies de façon que le métal en fusion se solidifie à l'extrémité du tube et obture complètement l'embouchure, l'entrée de métal fondu dans le conduit intérieur du tube métallique étant ainsi empêchée. L'extrémité obturée est facile à déboucher par la pression du gaz, lorsque le tube métallique est mis en service.

Le tube métallique suivant l'invention permet donc d'éviter les inconvénients des tubes métalliques utilisés dans le procédé antérieur en ce qu'il a une longue durée de vie et peut être utilisé dans des cycles de chauffes successifs sans nécessiter d'entretien. Cela le distingue des tubes métalliques suivant l'art-antérieur, de plus grand diamètre, qui doivent être remplacés après chaque utilisation. De plus, on n'a pas besoin d'un dispositif spécial pour empêcher l'entrée de métal en fusion dans le circuit d'amenée de gaz, puisque le tube métallique lui-même empêche cette entrée.

L'invention a ainsi pour objet un procédé de brassage d'un métal en fusion par injection de gaz, du type selon lequel on introduit et on traite successivement différentes charges de métal en fusion dans une cuve par injection, à une pression capable d'assurer le brassage et l'homogénéisation dudit métal en fusion, d'un gaz dans ledit métal en fusion par l'intermédiaire d'au moins un tube d'injection métallique qui traverse l'enveloppe extérieure, munie d'un garnissage réfractaire interne, de la cuve contenant ledit métal en fusion et qui se termine au droit de la surface interne dudit garnissage, caractérisé en ce que:
a) on introduit une première charge de métal en fusion dans la cuve;
b) on envoie un gaz dans le tube d'injection à une pression capable d'assurer le brassage et l'homogénéisation de ladite première charge, ledit tube d'injection présentant un diamètre interne compris entre environ 0,25 à 2,5 mm sur une longueur d'au moins 2 mm;
c) on arrête l'injection dudit gaz et on laisse le métal en fusion se solidifier sur l'extrémité du tube d'injection de façon à former un bouchon de métal solidifié qui obture ledit tube;
d) on retire de la cuve la première charge de métal en fusion homogénéisé;
e) on introduit dans la cuve une deuxième charge de métal en fusion;
f) on envoie du gaz dans le tube d'injection à une pression capable d'assurer, en combinaison avec le réchauffage par la deuxième charge de métal en fusion du bouchon de métal solidifié, l'expulsion dudit bouchon de métal solidifié de façon à provoquer le débouchage de l'extrémité dudit tube et à permettre l'entrée du gaz dans la deuxième charge;
g) on poursuit l'injection du gaz dans ledit tube à une pression capable d'assurer le brassage et l'homogénéisation de la deuxième charge de métal en fusion.

Le tube d'injection a un diamètre faible pour empêcher la pénétration du métal fondu dans le tube, dont la valeur maximale est déterminée par la condition que le métal en fusion ne doit pas pénétrer dans le tube. Le diamètre maximal peut être déterminé expérimentalement, pour des métaux en fusion particuliers. Dans le cas de métaux ferreux tels que le fer et l'acier, le diamètre maximal admissible du passage intérieur du tube est de l'ordre de 2,5 mm. Le diamètre minimal admissible est déterminé par la condition que le tube d'injection soit capable de distribuer un gaz inerte à un débit et sous une pression convenables pour assurer le brassage du métal en fusion. En fait, le diamètre peut être généralement compris entre 0,25 et 2,5 mm, sur une longueur d'au moins 2 mm, et notamment sur toute l'épaisseur du garnissage qu'il traverse, de l'ordre de 100 mm à 1 mètre. L'épaisseur de la paroi du tube injecteur est déterminée pour assurer une résistance mécanique du tube suffisante pour une manipulation normale.

Le tube d'injection peut être réalisé en tout métal qui ne se déforme pas ou ne se ramollit pas dans les conditions opératoires. Par exemple, le tube d'injection peut être fabriqué en acier inoxydable, en acier à basse teneur en carbone ou cuivre. Les conditions de traitement peuvent être modifiées suivant la nature du métal utilisé pour fabriquer les tubes.

Dans l'application par exemple à une poche de coulée, le tube d'injection traverse le garnissage réfractaire, de façon que l'extrémité ou embouchure de sortie de gaz du tube s'arrête au droit de la surface intérieure du garnissage. Le tube d'injection ne doit pas se prolonger au-delà du revêtement réfractaire, compte tenu des hautes températures auxquelles il serait soumis. On fait couler du métal en fusion, par exemple de l'acier fondu, dans la poche et le tube d'injection devient alors obturé par le métal qui se solidifie sur l'extrémité libre. Lorsque la température du tube d'injection augmente, le tube devient très faible mécaniquement.

Quand on a besoin d'un brassage par gaz, on applique une pression de gaz dans le tube pour le déboucher. Le débouchage peut avoir lieu par expulsion du seul métal solidifié sur l'extrémité, ou par éclatement de la partie chaude, donc faible, du tube, près de l'extrémité où il approche de la température du métal en fusion. Une fois que la pression gazeuse a dégagé le tube du métal solidifié, le gaz peut s'écouler à travers le tube. Lorsque l'agitation désirée du métal en fusion a été obtenue, on arrête l'introduction de gaz et le métal en fusion obture à nouveau l'extrémité du tube, par solidification sur l'embouchure. Au cycle suivant, le métal fondu chaud qui est versé dans la poche réchauffe le tube d'injection et le bouchon de métal solidifié, de sorte que ce bouchon est chassé ou que le tube éclate comme décrit plus haut, ce qui permet l'introduction normale de gaz de brassage dans la poche.

Il est en pratique de peu d'importance que l'extrémité du tube soit ou non cassée et expulsée avec le métal solidifié. Ceci peut dépendre de la nature du métal constituant le tube. Dans le cas d'un tube d'injection en acier inoxydable utilisé pour le traitement d'acier fondu, le plus probable est que le métal solidifié obturant l'embouchure soit seul chassé par la pression de gaz, puisque l'acier inoxydable résiste relativement bien aux températures élevées. Dans le cas d'un tube d'injection en cuivre utilisé pour le traitement d'acier fondu, le plus probable est que le tube lui-même éclate à son extrémité, le cuivre étant un métal de résistance mécanique plus faible, en particulier aux températures élevées.

Les tubes en cuivre et en acier à basse teneur en carbone présentent l'avantage qu'il faut une pression de gaz plus faible pour les déboucher, comparativement aux tubes en acier inoxydable. En général, alors que la pression d'alimentation convenant au brassage est normalement comprise entre 10⁵ Pa et 12-105 Pa, il est souhaitable de disposer d'une installation permettant d'appliquer une pression de 10⁶ à 10⁷ Pa, au début de l'injection, pour expulser le métal solidifié, et lorsqu'on arrête l'arrivée de gaz en fermant le conduit d'alimentation, la pression dans ce conduit se met en équilibre avec celle du bain et le bouchon ne se forme guère que sur 2 à 3 mm en bout du tube.

Il est entendu qu'avec une utilisation continue, il peut se produire une certaine érosion du tube d'injection à l'extrémité. Toutefois, on constate que cette érosion est faible et que le tube reste intact, même après un service prolongé.

L'invention sera mieux comprise à la lumière de la description illustrée par les dessins annexés.
La figure 1 est une coupe verticale à travers une poche de coulée contenant un bain de métal et équipée d'un tube d'injection conforme à la présente invention, cette cuve pouvant être un convertisseur de type L.D., un four électrique ou un four à réverbère.
La figure 2 est une coupe horizontale, suivant la ligne 2-2 de la figure 1, d'une poche équipée de plusieurs tubes d'injection.
Les figures 3a et 3b sont respectivement une vue de côté et une vue en bout d'un tube d'injection utilisable dans l'invention.
La figure 4 est une coupe verticale partielle, à travers une poche, représentant un groupe de tubes d'injection.
La figure 5 est une coupe partielle, à plus grande échelle, illustrant une zone d'injection dans un fond de cuve pour la réception de métal en fusion.
La figure 6 est une coupe longitudinale à travers une autre forme de réalisation de tube d'injection suivant l'invention, le tube étant logé dans un manchon métallique mince.
La figure 7 est une coupe transversale, suivant la ligne 7-7, du tube de la figure 6.

Sur les dessins, la poche de coulée est globalement désignée par le repère B. La poche B comporte une enveloppe 15 en acier et un garnissage réfractaire 17 et elle contient un bain C de métal en fusion. Le fond de la poche B est équipé d'une pièce réfractaire 19, à travers laquelle pénètre un tube d'injection D pour l'introduction de gaz inerte dans le bain C. La poche B est munie d'un couvercle 21, revêtu intérieurement d'un garnissage réfractaire 23.

Le couvercle 21 protège la surface agitée du bain C de métal en fusion, contre l'humidité et l'oxygène de l'atmosphère ambiante. Pour augmenter l'efficacité de cette protection, il peut être souhaitable d'introduire un gaz inerte supplémentaire à travers le couvercle 21. Une tubulure d'entrée, non représentée, peut être prévue à cet effet. Le couvercle 21 réduit également la perte de chaleur par rayonnement. Par exemple, dans une installation traitant 60 tonnes d'acier chauffé sous argon, la vitesse de chute de température est réduite de 7°C/mn environ sans couvercle 21, à environ 3,8°C/mn avec un couvercle 21.

La figure 2 représente une poche B équipée de quatre tubes d'injection D, D,, D₂, D₃, et d'une buse de coulée 31.

La répartition du flux de gaz entre plusieurs sources, comme représenté sur la figure 2, permet d'utiliser au total un débit de gaz beaucoup plus grand, sans projection excessive du métal..

La nature du tube d'injection D et son utilisation dans la présente invention sont décrites ci-après en détail. Le diamètre du passage intérieur du tube d'injection D ne doit pas être supérieur à 2,5 mm environ lorsque le bain C est un métal ferreux en fusion. Un diamètre supérieur à cette valeur peut permettre des coulures de métal fondu pénétrant plus loin dans le tube et provoquant des bouchages internes qui ne peuvent pas être chassés par la pression de gaz seule. De tels bouchages obligeraient à nettoyer le tube D mécaniquement ou à le remplacer entre des utilisations successives. Le diamètre intérieur admissible, dans la limite maximale de 2,5 mm, est déterminé par le débit de gaz et la pression pour l'expulsion. En pratique, le diamètre intérieur minimal est de l'ordre de 0,25 et de préférence 0,8 mm.

L'épaisseur de paroi du tube D doit être comprise entre 0,25 mm et 4 mm. L'épaisseur minimale de paroi est déterminée par la résistance mécanique nécessaire pour le tube. L'épaisseur maximale de paroi est déterminée par la combinaison de la température du métal en fusion avec lequel le tube vient en contact, de la pression de gaz et du type de réfractaire qui entoure le tube. La transmission de chaleur, dans les conditions qui règnent dans la zone entourant le tube d'injection D, le réfractaire et le contact avec le métal en fusion, est extrêmement complexe. Par suite, les dimensions optimales doivent être précisées expérimentalement.

Le tube d'injection D peut être un tube unique, comme représenté sur la figure 3. Si un débit plus grand est nécessaire pour obtenir l'agitation désirée dans le métal en fusion, on peut utiliser plusieurs tubes.

Une autre façon d'obtenir un débit de gaz plus grand consiste à grouper en faisceau les tubes d'injection. Dans chaque groupe, on utilise deux ou plusieurs tubes raccordés à une entrée commune dans la poche. La figure 4 illustre ce dispositif. On voit, sur cette figure, qu'un tube d'entrée commune 1 conduit à un faisceau de tubes D, D₁, à travers une enveloppe en acier 15 et un revêtement réfractaire 17. Cela permet de multiplier le débit de gaz, dans n'importe quelles conditions, tout en restant pour les tubes individuels à l'intérieur des tolérances dimensionnelles convenables.

Pour obtenir un débit encore plus grand, on peut prévoir des faisceaux multiples de tubes d'injection, disposés pour un fonctionnement efficace. Le nombre de tubes D peut être choisi en fonction de plusieurs facteurs, et permettre de vaincre certaines difficultés inhérentes à l'emploi d'une seule source de gaz pour l'expulsion.

Dans la plupart des aciéries, la poche de coulée a une dimension permettant de recevoir une charge complète d'acier venant du four d'affinage. La répartition du gaz dans un faisceau de tubes d'injection permet d'assurer le brassage d'une telle charge complète, alors que l'emploi d'une source unique pourrait conduire à des projections qui, pour être évitées, exigeraient de diminuer la quantité de métal dans la poche de manière à augmenter l'espace supérieur libre pour les projections. Bien entendu, les conditions de projection dans un convertisseur L.D., un four électrique et un four à réverbère sont moins strictes que dans une poche de coulée.

La figure 5 est une vue, à plus grande échelle, d'un tube d'injection D à travers l'enveloppe 15 en acier et le garnissage réfractaire 17. Le tube D est entouré par des éléments réfractaires 33 et 35 qui peuvent être des briques préfabriquées à partir d'une matière réfractaire comprimée ou en suspension. Les éléments réfractaires 33 et 35 constituent une partie du revêtement réfractaire 17. L'extrémité E du tube D ne se prolonge pas au-delà de la surface intérieure libre de l'élément réfractaire 35.

Pour simplifier l'enlèvement et le remplacement des tubes d'injection, leurs extrémités peuvent être modifiées de manière à recevoir un matériau de plus faible résistance que celle du réfractaire adjacent, par exemple du graphite, qui peut éclater ou se briser pendant le retrait du tube usé.

Les figures 6 et 7 représentent un tel tube Dₛ muni d'un manchon mince 8.

Bien que l'invention ait été décrite avec référence à des gaz inertes ou relativement inertes, il est entendu qu'elle n'est pas limitée à l'emploi de tels gaz. Elle peut être utilisée avec des gaz réducteurs, par exemple gaz naturel, propane, etc. On peut également utiliser des hydrocarbures liquides. Des gaz oxydants actifs, par exemple l'oxygène, peuvent être envoyés à travers le tube d'injection non pas sous forme commercialement pure, mais dilués avec un gaz inerte, par exemple argon, hélium, azote, etc. L'oxygène peut être présent jusqu'à une teneur de 75 % en volume. Dans une forme particulière de réalisation, le gaz contient en volume 70 % d'oxygène moléculaire.

Le métal en fusion traité par le procédé suivant l'invention peut être soumis à une pression plus faible ou plus forte que la pression atmosphérique, suivant les résultats désirés.

La pression de gaz nécessaire pour déboucher l'extrémité obturée du tube d'injection peut avantageusement être comprise entre 10⁶ Pa environ et 5.10⁶ Pa environ, bien que des pressions supérieures puissent être utilisées. Une fois le tube débouché, ce qui est quasiment immédiat, la pression de gaz peut être réduite à la valeur désirée, qui dépend essentiellement de l'agitation utile pour homogénéiser le métal en fusion.

L'invention est illustrée ci-après par référence à un exemple de mise en oeuvre.

On utilise un tube d'injection en acier doux, ayant un diamètre extérieur de 3,2 mm, une épaisseur de paroi de 0,8 mm, et un diamètre de passage intérieur de 1,55 mm. Le tube est noyé dans le revêtement réfractaire à la base d'une poche B, comme représenté sur la figure 1. On verse 112 kg de fer en fusion dans la poche B et le métal se solidifie sur l'extrémité découverte du tube, obturant cette dernière. On envoie de l'argon sous une pression de 15,7.10⁵ Pa, le bouchon sur le tube est expulsé complètement et on procède à l'agitation du métal à l'argon. On arrête l'arrivée de gaz en fermant le conduit d'alimentation et l'extrémité du tube est à nouveau obturée par le métal en fusion. On vidange ensuite ce dernier. Au cycle suivant, on verse dans la poche B 112 kg de métal en fusion. On applique une pression d'argon et on établit le débit normal de gaz. Le cycle peut être renouvelé continuellement. La durée de vie effective du tube est fonction de la campagne de réfection du réfractaire de la poche.

## Revendications

1. Procédé de brassage d'un métal en fusion par injection de gaz, du type selon lequel on introduit et on traite successivement différentes charges de métal en fusion dans une cuve par injection, à une pression capable d'assurer le brassage et l'homogénéisation dudit métal en fusion, d'un gaz dans ledit métal en fusion par l'intermédiaire d'au moins un tube d'injection métallique qui traverse l'enveloppe extérieure, munie d'un garnissage réfractaire interne, de la cuve contenant ledit métal en fusion et qui se termine au droit de la surface interne dudit garnissage réfractaire, caractérisé en ce que:
a) on introduit une première charge de métal en fusion dans la cuve;
b) on envoie un gaz dans le tube d'injection à une pression capable d'assurer le brassage et l'homogénéisation de ladite première charge, ledit tube d'injection présentant un diamètre interne compris entre environ 0,25 à 2,5 mm sur une longueur d'au moins 2 mm;
c) on arrête l'injection dudit gaz et on laisse le métal en fusion se solidifier sur l'extrémité du tube d'injection de façon à former un bouchon de métal solidifié qui obture ledit tube;
d) on retire de la cuve la première charge de métal en fusion homogénéisé;
e) on introduit dans la cuve une deuxième charge de métal en fusion;
f) on envoie du gaz dans le tube d'injection à une pression capable d'assurer, en combinaison avec le réchauffage par la deuxième charge de métal en fusion du bouchon de métal solidifié, l'expulsion dudit bouchon de métal solidifié de façon à provoquer le débouchage de l'extrémité dudit tube et à permettre l'entrée du gaz dans la deuxième charge;
g) on poursuit l'injection du gaz dans ledit tube à une pression capable d'assurer le brassage et 'l'homogénéisation de la deuxième charge de métal en fusion.

2. Procédé selon la revendication 1, caractérisé en ce que, au cours des étapes b) et g), on injecte le gaz à une pression comprise entre 105 Pa et 12.10⁵ Pa, et, au cours de l'étape f), on injecte le gaz à une pression de 10⁶ Pa à 10' Pa.

3. Procédé selon l'une des revendications 1 ou 2, caractérisé en ce que ledit tube d'injection présente ledit diamètre interne sur toute la traversée du garnissage, d'une épaisseur de l'ordre de 100 mm à 1 mètre.

4. Procédé selon l'une des revendications 1 à 3, caractérisé en ce que l'on utilise un tube d'injection dont l'épaisseur de la paroi est comprise entre 0,25 mm et 4 mm.

5. Procédé selon l'une des revendications 1 à 4, caractérisé en ce que le métal en fusion est un métal ferreux.

6. Procédé selon l'une des revendications 1 à 5, caractérisé en ce que le gaz est un gaz inerte vis-à- vis du métal en fusion.

7. Procédé selon l'une des revendications 1 à 6, caractérisé en ce que le métal en fusion contient un gaz dissous qui est au moins partiellement chassé du métal en fusion par le gaz injecté sous pression dans ledit métal en fusion.

8. Procédé selon l'une des revendications 1 à 7, caractérisé en ce que le métal ferreux est affiné avec de l'oxygène introduit au-dessus du bain de métal en fusion.

9. Procédé selon l'une des revendications 1 à 8, caractérisé en ce que le gaz contient 70 % d'oxygène moléculaire en volume.

## Patentansprüche

1. Verfahren zum Umrühren einer Metallschmelze durch Einblasen von Gas, wobei man unterschiedliche Beladungen von Metallschmelzen in eine Wanne einführt und sie nacheinander durch Einblasen behandelt, und zwar mit einem Druck, der in der Lage ist, das Umrühren und die Homogenisation dieser Metallschmelze sicherzustellen, mit Einblasen eines Gases in die Metallschmelze mittels mindestens eines metallischen Einblasrohres, welches durch die mit einer inneren, feuerfesten Auskleidung versehenen Außenhülle der Wanne hindurchgeht, die die Metallschmelze enthält, wobei das Rohr auf der inneren Oberfläche der feuerfesten Auskleidung endet, dadurch gekennzeichnet, daß
a) man eine erste Beschickung an Metallschmelze in die Wanne einführt;
b) man ein Gas in das Einblasrohr unter einem Druck hineinschickt, der in der Lage ist, das Umrühren und die Homogenisation dieser ersten Beschickung sicherzustellen, wobei das Einblasrohr einen Innendurchmesser aufweist zwischen etwa 0,25 bis 2,5 mm auf eine Länge von mindestens 2 mm;
c) man das Einblasen des Gases anhält, die Metallschmelze sich am Ende des Einblasrohres derart verfestigen läßt, daß sich ein Stopfen erstarrten Metalls bildet, der das Rohr verschließt;
d) man aus der Wanne die erste Beschickung an homogenisierter Metallschmelze entnimmt;
e) man in die Wanne eine zweite Beschickung von Metallschmelze einführt;
f) man Gas in das Einblasrohr mit einem Druck einführt, der in der Lage ist, in Kombination mit dem Wiedererwärmen des erstarrten Metallstopfens durch die zweite Beschickung der Metallschmelze das Ausblasen des erstarrten Metallstopfens derart sicherzustellen, daß das Öffnen des Endes dieses Rohres hervorgerufen wird und der Eintritt des Gases in die zweite Beschickung ermöglicht wird;
g) man das Einblasen des Gases in dieses Rohr mit einem Druck verfolgt, der geeignet ist, das Umrühren und die Homogenisation der zweiten Beschickung der Metallschmelze sicherzustellen.

2. Verfahren nach Anspruch 1, dadurch gekennzeichnet, daß man im Verlaufe der Schritte d) und g) das Gas mit einem Druck zwischen 10⁵ Pa und 12 x 10⁵ Pa einführt und daß man im Verlaufe des Schrittes f) das Gas unter einem Druck von 10⁶ Pa-bis 10' Pa einbläst.

3. Verfahren nach einem der Ansprüche 1 oder 2, dadurch gekennzeichnet, daß das Einblasrohr den genannten inneren Durchmesser auf der gesamten Strecke der Auskleidung mit einer Dikke in der Größenordnung von 100 mm bis 1 m hat.

4. Verfahren nach einem der Ansprüche 1 bis 3, dadurch gekennzeichnet, daß man ein Einblasrohr verwendet, dessen Wanddicke zwischen 0,25 mm und 4 mm liegt.

5. Verfahren nach einem der Ansprüche 1 bis 4, dadurch gekennzeichnet, daß die Metallschmelze ein eisenhaltiges Metall ist.

6. Verfahren nach einem der Ansprüche 1 bis 5, dadurch gekennzeichnet, daß das Gas ein gegenüber der Metallschmelze inertes Gas ist.

7. Verfahren nach einem der Ansprüche 1 bis 6, dadurch gekennzeichnet, daß die Metallschmelze ein gelöstes Gas enthält, das mindestens teilweise aus der Metallschmelze durch das Gas ausgetrieben ist, welches unter Druck in diese Metallschmelze eingeblasen ist.

8. Verfahren nach einem der Ansprüche 1 bis 7, dadurch gekennzeichnet, daß das eisenhaltige Metall mit Sauerstoff geläutert ist, welcher oberhalb des Bades der Metallschmelze eingeführt ist.

9. Verfahren nach einem der Ansprüche 1 bis 8, dadurch gekennzeichnet, daß das Gas 70 Vol.-% molekularen Sauerstoff enthält.

## Claims

1. Process for agitating a molten metal by injection of gas, of the type according to which one introduces and one treats successively different charges of molten metal in a trough by injection at a pressure capable to assure the agitating and the homogenization of the said molten metal, of a gas into the said molten metal by means of at least one metallic injection tube which traverses the exterior envelope of the trough, which envelope is provided with an internal refractory lining, the trough containing the said molten metal, and which tube terminates at the internal surface of the said refractory lining, characterized by that:
a) one introduces a first charge of molten metal into the trough;
b) one directs a gas into the injection tube under a pressure capable to assure the agitating and the homogenization of the said first charge, the said injection tube presenting an internal diameter comprising approximately between 0,25 and 2,5 mm on a length of at least 2 mm;
c) one stops the injection of the gas and one lets the molten metal solidify at the end of the injection tube in a manner so as to form a plug of solidified metal which seals the said tube;
d) one retracts from the trough the first charge of homogenized molten metal;
e) one introduces into the trough a second charge of molten metal;
f) one directs gas into the injection tube with a pressure capable to assure in combination with the reheating by the second charge of molten metal of the solidified metal plug the expulsion of the said solidified metal plug such that it provokes the opening of the end of the said tube and permits the entrance of the gas into the second charge;
g) one pursues the injection of gas into the gas tube with a pressure capable to assure the agitating and the homogenization of the second charge of molten metal.

2. Process according to claim 1, characterized by that in the course of the steps b) and g) one injects the gas with a pressure comprising between 10⁵ Pa and 12· 10° Pa and in the course of step f) one injects the gas under a pressure of 10⁶ Pa to 10⁷ Pa.

3. Process according to. one of the claims 1 or 2, characterized by that the said injection tube presents the internal diameter on the entire traverse of the lining with a thickness in the order of 100 mm to 1 m.

4. Process according to one of the claims 1 to 3, characterized by that one utilizes an injection tube the thickness of the wall of which is between 0,25 mm and 4 mm.

5. Process according to one of the claims 1 to 4, characterized by that the molten metal is a ferrous metal.

6. Process according to one of the claims 1 to 5, characterized by that the gas is a gas inert with respect to the molten metal.

7. Process according to one of the claims 1 to 6, characterized by that the molten metal contains a dissolved gas which is at least partially expelled from the molten metal by the gas injected into said molten metal under pressure.

8. Process according to one of the claims 1 to 7, characterized in that the ferrous metal is refined with the oxygen introduced at the top of the bath of molten metal.

9. Process according to one of the claims 1 to 8, characterized by that the gas contains 70 percent by volume of molecular oxygen.
